# EUROPÄISCHE PATENTSCHRIFT

(11) **EP 2 169 110 B1**
(45) Veröffentlichungstag und Bekanntmachung des Hinweises auf die Patenterteilung: **05.06.2013**
(21) Anmeldenummer: 08016820.6
(22) Anmeldetag: 25.09.2008
(51) Int. Cl.: D06M 13/17, D06M 13/224, D06M 13/402, D06M 15/53, A47G 9/02, A47G 9/10, B68G 1/00

(54) **Flammhemmende Hohlfaser mit silikonfreier Weichgriffausrüstung umfassend einen Polyether und ein Fettsäurecondensationsprodukt**
Fire-resistant hollow fibres with silicon-free soft hand finish comprising a polyether and a condensation product of fatty acid
Fibre creuse ignifuge avec un traitement adoucissant sans silicone à base de polyether et de produit de condensation d'acides gras

(43) Veröffentlichungstag der Anmeldung: 31.03.2010
(73) Patentinhaber: TREVIRA GMBH, 86399 Bobingen (DE)
(72) Erfinder: Bernhard, Kay, Dr., 64291 Darmstadt (DE); Dahringer, Jörg, 86399 Bobingen (DE); Klanert, Michael, 86830 Schwabmünchen (DE)
(74) Vertreter: Mai, Dörr, Besier

(56) Entgegenhaltungen:
- US-A- 4 818 599
- US-A- 5 586 350
- US-A1- 2006 194 044
- DATABASE WPI Week 200423 Thomson Scientific, London, GB; AN 2004-242757 XP002526995 & JP 2003 336175 A (TEIJIN LTD) 28. November 2003 (2003-11-28)

## Beschreibung

Die Erfindung betrifft eine flammhemmend modifizierte Hohlfaser mit einer silikonfreien Weichgriffausrüstung, sowie ein Verfahren zur Herstellung derselben und deren Verwendung für Füllfaserprodukte.

Faserfüllungen können in vielen Anwendungen eingesetzt werden, beispielsweise für Bekleidung, Kissen, Möbel, Dämmung, Steppdecken, Filter, Polsterungen (z.B. in Autos), Schlafsäcke, Matratzenauflagen und Matratzen. Bei den für diese Anwendungen verwendeten Hohlfasern handelt es sich im Allgemeinen um Hohlfasern, die mit phosphorhaltigen Verbindungen flammhemmend ausgerüstet sind. Als Hohlfasern werden bevorzugt Polyesterhohlfasern verwendet.

Die Herstellung entsprechender flammhemmend modifizierter Polyesterfasern, bei denen der Polyester mitkondensierte phosphorhaltige Kettenglieder aufweist, ist an sich bekannt. Es wird an dieser Stelle auf die deutschen Patentanmeldungen bzw. Patentschriften DE 22 36 037, DE 22 42 002, DE 23 28 00 343, DE 23 46 787, DE 24 54 189 verwiesen.

Aus US 2006/194044 sind flammhemmend modifizierte Fasern auf der Basis von schmelzverspinnbaren Polyestern mit einem hydrophilen Mittel, beispielswiese ein aliphatischer Polyether, bekannt, die als "Silikonfreie Ausrüstung" betrachtet werden. Bei den Fasern handelt es sich um Fasern die als Kunsthaar eingesetzt werden.

Aus JP 2003-336175 sind gekräuselte PTT-Stapelfasern mit einer flammhemmenden Ausrüstung auf Basis eines speziellen Copolymeres bekannt. Die Schlichte soll lediglich die Verarbeitung (post heat treatment/crimping) unterstützen.

Die dort beschriebenen Fasern wurden bisher als solche lediglich dort eingesetzt, wo es auf die Flammhemmung ankommt.

Weiterhin werden Faserfüllungen durch eine sogenannte Weichgriffausrüstung mit einem angenehmen Griff, verbesserter Flauschigkeit, verbesserter Oberflächenglätte und verbessertem Wiedererholungsvermögen ausgestattet. Für diese Weichgriffausrüstung wird gemäß Stand der Technik eine Avivage auf Silikonbasis verwendet, wie z.B. in WO 2004/007 347 (Trevira GmbH), US 3 271 189 (Hofmann) und in US 3 454 422 (Mead et al.) offenbart.

Allerdings ist von solchen Fasern mit einer silikonhaltigen Weichgriffausrüstung bekannt, dass durch diese silikonhaltige Weichgriffausrüstung die flammhemmenden Eigenschaften sehr stark beeinträchtigt werden.

Aufgabe der vorliegenden Erfindung ist daher, flammhemmende Hohlfasern mit einer Weichgriffausrüstung auszustatten, welche die flammhemmenden Eigenschaften der Hohlfasern nicht beeinträchtigt.

Es wurde gefunden, dass bei flammhemmend ausgerüsteten Polyesterhohlfasern, die mit der erfindungsgemäßen silikonfreien Weichgriffausrüstung versehen werden, einerseits die flammhemmenden Eigenschaften der Hohlfasern nicht durch die aufgebrachte Weichgriffausrüstung beeinträchtigt wird und andererseits der gewünschte Weichgriff erhalten wird.

Gegenstand der vorliegenden Erfindung sind daher flammhemmend modifizierte Fasern auf der Basis von schmelzspinnbaren dadurch gekennzeichnet, dass die Faser eine Polyesterhohlfaser ist, die mit einer silikonfrei Weichgriffausrüstung, die mindestens einen Polyether und mindestens ein Fettsäurekondensationsprodukt umfasst, versehen ist und die Fasern Titerwerte im Bereich von 0,9 bis 17 dtex aufweisen

Als Polyestermaterial kommen im Prinzip alle zur Faserherstellung geeigneten bekannten Typen in Betracht. Derartige Polyester bestehen überwiegend aus Bausteinen, die sich von aromatischen Dicarbonsäuren und von aliphatischen Diolen ableiten. Gängige aromatische Dicarbonsäurebausteine sind die zweiwertigen Reste von Benzoldicarbonsäuren, insbesondere der Terephthalsäure und der Isophthalsäure. Gängige Diole haben 2 bis 4 Kohlenstoffatome, wobei das Ethylenglykol besonders geeignet ist. Besonders vorteilhaft sind Fasern, die zu mindestens 85 mol-% aus Polyethylenterephthalat bestehen. Die restlichen 15 mol-% bauen sich aus Dicarbonsäureeinheiten und Glykoleinheiten auf, die als sogenannte Modifizierungsmittel wirken und die es dem Fachmann gestatten, die physikalischen und chemischen Eigenschaften der hergestellten Filamente gezielt zu beeinflussen. Beispiele für solche Dicarbonsäureeinheiten sind Reste der Isophthalsäure oder von aliphatischen Dicarbonsäuren, wie Glutarsäure, Adipinsäure und Sebacinsäure. Beispiele für modifizierend wirkende Diolreste sind solche von längerkettigen Diolen, z.B. von Propandiol oder Butandiol, von Di- oder Triethylenglykol, oder, sofern in geringer Menge vorhanden, von Polyglykol mit einem Molekulargewicht von ca. 500 bis 2000.

Besonders bevorzugt sind Polyester, die mindestens 95 mol-% Polyethylenterephthalat (PET) enthalten, insbesondere nicht mit Dicarbonsäureeinheiten und/oder Glykoleinheiten modifiziertes PET.

Die flammhemmende Modifizierung der Polyesterfasern wird durch Verwendung von flammhemmend modifizierten Polyestern erzielt. Derartige flammhemmend modifizierte Polyester sind bekannt. Sie enthalten Zusätze von Halogenverbindungen, insbesondere Bromverbindungen, oder, was besonders vorteilhaft ist, sie enthalten Phosphorverbindungen, die in der Polyesterkette einkondensiert sind.

Unter diesen einkondensierten phosphorhaltigen Kettengliedern im Sinne der Erfindung sind Kettenglieder zu verstehen, die in der linearen Kette des Polymermoleküls (längste Kette), aber auch in ggf. vorhandenen Seitenketten und Verzweigungen angeordnet sind.

Besonders bevorzugt sind flammhemmend modifizierte Polyester, die in der Kette Baugruppen der Formel (I) einkondensiert enthalten worin R Alkylen oder Polymethylen mit 2 bis 6 Kohlenstoffatomen oder Phenyl und R¹ Alkyl mit 1 bis 6 Kohlenstoffatomen, Aryl oder Aralkyl bedeutet. Vorzugsweise bedeuten in der Formel (I) R Ethylen und R¹ Methyl, Ethyl, Phenyl, oder o-, m- oder p-Methylphenyl, insbesondere Methyl. Derartige Polyester werden z.B. in der DE-A-39 40 713 beschrieben. Die erfindungsgemäß verwendeten Polyester haben vorzugsweise ein Molekulargewicht entsprechend einer intrinsischen Viskosität (IV), gemessen in einer Lösung von 1 g Polymer in 100 ml Dichloressigsäure bei 25°C, von 0,45 bis 0,85.

Bei der erfindungsgemäßen silikonfreien Weichgriffausrüstung handelt es sich um eine Mischung, umfassend mindestens einen Polyether und mindestens ein Fettsäurekondensationsprodukt. Diese Mischung weist erfindungsgemäß bevorzugt ein Mischungsverhältnis (Gewicht) von Polyether:Fettsäurekondensationsprodukt von 10:1 bis 1:1 auf, insbesondere von 5:1 bis 2:1, besonders bevorzugt von 4:1.

Für die erfindungsgemäße Weichgriffausrüstung geeignete Polyether sind Verbindungen mit der allgemeinen Formel wobei die Reste
R³, R⁴ gleich oder verschieden sein können und ausgewählt werden aus Wasserstoff, geradkettigen und/oder verzweigten Alkyl- und /oder Alkenylgruppen, sowie aromatischen und/oder heteroaromatischen Gruppen,
R² gleich oder verschieden sein können und ausgewählt werden aus geradkettigen und/oder verzweigten Alkyl- und /oder Alkenylgruppen, sowie aromatischen und/oder heteroaromatischen Gruppen und
n eine Zahl von mindestens 1, vorzugsweise mindestens 2, bedeuten.

Bevorzugte Reste R² sind geradkettige oder verzweigte Alkylgruppen, insbesondere Ethyl-(Polyethylenglykol) oder Propylgruppen (Propylenglykol). Die Endgruppen R³, R⁴ sind meist Wasserstoff, können aber auch mit den gleichen Gruppen wie oben für R³, R⁴ genannt, substituiert sein.

Bevorzugte Verbindungen der Formel (II) sind nichtionogene Polyether. Weiter bevorzugt ist, wenn die Polyether mit Wasser mischbar sind und als 10%-ige Lösung (Gewichtsprozent) einen pH-Wert im Bereich von 6 bis 9, insbesondere von 7 bis 8, besonders bevorzugt von 7,5 aufweisen. Weiterhin bevorzugt ist es, wenn die dynamische Viskosität der Polyether (gemessen als 10%-ige Lösung in Wasser) bei 20°C (HTC51) vorzugsweise zwischen 50 und 80 mPas, insbesondere zwischen 60 und 70 mPas, besonders bevorzugt bei 65 mPas, beträgt.

Derartige Polyether sind im Handel erhältlich, beispielsweise unter der Handelsbezeichnung Duron^{®} FF 1751, einem Produkt der Firma CHT R. Beitlich GmbH.

Erfindungsgemäße, für die Weichgriffausrüstung geeignete Fettsäurekondensationsprodukte sind Verbindungen aus Fettsäuren mit der allgemeinen Formel

R⁵-COOH,

wobei R⁵ geradkettige oder verzweigte, Alkyl- oder Alkenylgruppen mit 6 bis 30 Kohlenstoffatomen, bevorzugt 6 bis 26 Kohlenstoffatomen, bezeichnet,
mit aliphatischen oder aromatischen, einfach oder mehrfach funktionellen Alkoholen oder Aminen.

Unter diesen oben genannten Fettsäurekondensationsprodukten sind erfindungsgemäß Fettsäurekondensationsprodukt, insbesondere kationische Fettsäurekondensationsprodukte, bevorzugt, die mit Wasser vollständig mischbar sind und als 10%-ige Lösung (Gewichtsprozent) einen pH-Wert im Bereich von 1 bis 6, bevorzugt 2 bis 5, besonders bevorzugt 3 bis 4 ,aufweisen. Ihre dynamische Viskosität (gemessen als 10Gew.-%-ige Lösung in Wasser) bei 20°C beträgt vorzugsweise zwischen 80 und 120 mPas, bevorzugt zwischen 90 und 110 mPas, besonders bevorzugt bei etwa 100 mPas.

Ein solches im Handel erhältliches Fettsäurekondensationsprodukt ist Duron^{®} FF 1995, ein Produkt der Firma CHT R. Beitlich GmbH.

Besonders bevorzugt ist eine Weichgriffausrüstung umfassend (i) nichtionogene Polyether, deren pH-Wert (gemessen als 10 Gew.-%-ige Lösung in Wasser bei 20°C) zwischen 7 und 8 beträgt und dessen dynamische Viskosität der Polyether (gemessen als 10 Gew.-%-ige Lösung in Wasser bei 20°C) zwischen 50 und 80 mPas beträgt und (ii) kationische Fettsäurekondensationsprodukte deren pH-Wert (gemessen als 10 Gew.-%-ige Lösung in Wasser bei 20°C) im Bereich von 2 bis 5 liegt und deren dynamische Viskosität (gemessen als 10Gew.-%-ige Lösung in Wasser) bei 20°C zwischen 80 und 120 mPas beträgt und wobei der das Mischungsverhältnis (Gewichtsteile) von nichtionogenem Polyether (i) zu kationischem Fettsäurekondensationsprodukt (ii) 5:1 bis 2:1 beträgt.

Ganz besonders bevorzugt handelt es sich bei dem vorstehend genannten Gemisch aus (i) nichtionogenem Polyether und (ii) kationischem Fettsäurekondensationsprodukt um solche, bei denen die Polyether (i) verschiedene Polyether, ausgewählt aus der Gruppe Polyethylenglykol, Polypropylenglykol oder Mischungen aus Polyethylenglykol und Polypropylenglykol, umfassen.

Mit dem erfindungsgemäßen Einsatz dieser silikonfreien Weichgriffausrüstung auf den flammhemmenden Fasern ist es möglich, Faserprodukte, insbesondere für den Füllfaserbereich herzustellen, die sowohl über Weichgriff als auch über flammhemmende Eigenschaften verfügen.

Unter silikonfrei versteht man dabei, dass sowenig silikonhaltiges Material enthalten ist, dass die erfindungsgemäßen flammhemmenden Eigenschaften nicht beeinträchtigt werden. Dies ist bei Mengen von maximal etwa 10 ppm silikonhaltigem Material in Bezug auf die ausgerüstete Hohlfaser der Fall, bevorzugt weniger als etwa 1 ppm, besonders bevorzugt weniger als etwa 0,1 ppm.

Die Fasern können runde, ovale und weitere geeignete Querschnitte oder auch andere Formen aufweisen, wie zum Beispiel hantel-, nierenförmige, dreieckige bzw. tri- oder multilobale Querschnitte.

Bevorzugt werden Polyesterhohlfasern mit Titern von 4 bis 13 dtex eingesetzt. Sofern die erfindungsgemäßen Polyesterhohlfasern als Stapelfasern eingesetzt werden sollen, haben sie eine Schnittlänge (Stapellänge) von 1 bis 150 mm, bevorzugt 8 bis 100 mm und besonders bevorzugt 24 bis 80 mm.

In besonderen Ausführungsformen der Erfindung bestehen die Polyesterfasern aus einem Titergemisch und/oder einem Gemisch von Fasern mit unterschiedlicher Stapellänge.

Sofern die erfindungsgemäßen Polyesterfasern für textile Anwendungen oder als Füllfaserpackung eingesetzt werden, ist eine Texturierung vorteilhaft, insbesondere eine Kräuselung.

Erfindungsgemäß beträgt der Kräuselungsgrad 2 Kräuselungen (Kräuselbögen) pro cm (Bg) oder mehr, bevorzugt 3 Bögen pro cm oder mehr.

Die Anzahl der Bögen pro cm muss außerdem in einem bestimmten Verhältnis zur sog. Einkräuselung K1 stehen. K1 hat vorzugsweise Werte von mindestens 15%, bevorzugt mindestens 18%. Das Verhältnis Einkräuselung zu Anzahl Bögen pro cm liegt demzufolge bei einer Bogenzahl pro cm Bg von 3,0 bevorzugt in dem Bereich von 5 ≤ K1/Bg ≤ 6.

Unter Einkräuselung im Rahmen der Erfindung versteht man folgendes Verhältnis: $K ⁢ 1 = \frac{Lv - Lk}{Lv}$
wobei Lₖ die Länge der gekräuselten Stapelfaser im entspannten freiliegenden Zustand ist und Lᵥ die Länge der gleichen, jedoch gestreckten Faser, d.h. die Faser liegt dann praktisch geradlinig ohne Kräuselung vor. Die Streckung erfolgt unter Anwendung der sogenannten Entkräuselungskraft. Diese wird in Vorversuchen mit Hilfe einer an das Kraft-Dehnungsdiagramm der jeweiligen Faser angelegten Tangente ermittelt.

Die erfindungsgemäßen flammhemmenden Fasern können zusätzlich weitere im Stand der Technik üblicherweise verwendete Additive aufweisen. Hierunter sind insbesondere Antioxidantien, Stabilisatoren (z.B. UV-Stabilisatoren), Mattierungsmittel (z.B. TiO₂ Zinksulfid oder Zinkoxid), Pigmente (z.B. TiO₂), zusätzliche Flammhemmmittel, Antistatikmittel, Farbstoffe, Füller (z.B. Calciumcarbonat), antimikrobielle Mittel, bioaktive Mittel, optische Aufheller, Streckmittel und weitere Verarbeitungshilfsmittel zu verstehen.

Derartige Additive können dem Polymer zu jedem Zeitpunkt während der Polymerherstellung zugegeben oder mit der Avivage auf die Fasern aufgegeben werden.

Die Faserherstellung erfolgt, indem Polymere zu Filamenten, gegebenenfalls unter Anwendung von Gleitmitteln, versponnen und dann zu Fasern verarbeitet werden, die Fasern verstreckt und gekräuselt werden, und gegebenenfalls ein Antistatikmittel auf die Fasern aufgebracht wird. Im Falle der Herstellung von Stapelfasern werden die Fasern geschnitten und danach als sogenannte Flocke in Ballen gepresst und verpackt.

Die Herstellung der Fasern geschieht unter Anwendung konventioneller Methoden und Anlagen, wie sie auf dem Fachgebiet im Zusammenhang mit Polyesterfasern bevorzugt werden. Beispielsweise werden zahlreiche Methoden des Verspinnens in US 3 816 486, US 4 639 347, GB 1 254 826 und JP 11-189938 beschrieben.

Die Spinngeschwindigkeit beträgt vorzugsweise 800 Meter pro Minute oder mehr und beträgt im typischen Fall 1600 Meter pro Minute oder weniger. Die Spinntemperatur beträgt im typischen Fall 255°C oder mehr und 305°C oder weniger. Besonders bevorzugt wird das Spinnen bei etwa 280°C ausgeführt.

Die Spinndüse ist eine konventionelle Spinndüse vom Typ, wie er bei konventionellen Polyestern verwendet wird, wobei Lochgröße, Anordnung und Zahl von der gewünschten Faser und der Spinnanlage abhängen.

Das Abschrecken der auf diese Art und Weise aus der Schmelze gesponnenen Polyesterfilamente kann in konventioneller Weise ausgeführt werden, indem Luft oder andere Fluide verwendet werden, wie sie im Fachgebiet beschrieben werden (z.B. Stickstoff). Es können Querstrom-, Radial-, asymmetrische oder andere Kühlmethoden angewendet werden. Bevorzugt wird zum Abschrecken mit Luft angeblasen.

Nach dem Kühlen können konventionelle Spinnzusätze mit Hilfe von Standardmethoden aufgetragen werden.

Die so hergestellten Faserfilamente werden zur weiteren Verarbeitung zunächst in Kannen abgelegt.

Nach einem bevorzugten Verfahren werden die schmelzgesponnenen Faserfilamente auf einem Spinnkabelzylinder aufgenommen und anschließend mehrere Spinnkabelzylinder zusammengesetzt und aus den Faserfilamenten ein großes Spinnkabel erzeugt. Danach können die Faserkabel unter Anwendung konventioneller Methoden verstreckt werden, vorzugsweise bei 10 bis 110 m/min. Die Streckverhältnisse reichen bevorzugt von 1,25 bis 4, stärker bevorzugt von 2,5 bis 3,5, besonders bevorzugt liegt es bei 3,2. Die Temperatur bei der Verstreckung liegt im Bereich der Glasumwandlungstemperatur des zu verstreckenden Polyesterkabels und beträgt bevorzugt 40°C bis 80°C und liegt besonders bevorzugt bei 69°C. Die Nachbehandlung wird bei ca. 150° bis 165°C durchgeführt, um eine gute Trocknung zu gewährleisten. Das Verstrecken kann wahlweise unter Anwendung eines zweistufigen Streckprozesses ausgeführt werden (siehe hierzu beispielsweise die US 3 816 486). Vor und während des Verstreckens kann unter Anwendung konventioneller Methoden eine oder mehrere Appreturen aufgebracht werden.

Bevorzugt wird die erfindungsgemäße silikonfreie Weichgriffausrüstung zwischen der Verstreckung und der Kräuselung aufgebracht. Das Aufbringen erfolgt mit üblichen Techniken, insbesondere durch Besprühen oder mittels einer Auftragswalze. Die aufgebrachte Menge beträgt zwischen 0,4 und 0,5% des Fasergewichtes und liegt bevorzugt bei 0,46%.

Für die Kräuselung der so gestreckten Fasern können konventionelle Methoden der mechanischen Kräuselung mit an sich bekannten Kräuselmaschinen angewendet werden. Bevorzugt ist eine mechanische Vorrichtung zur Stapelfaserkräuselung mit Dampfunterstützung, wie beispielsweise eine Stauchkammer. Es können aber auch nach anderen Verfahren gekräuselte Fasern eingesetzt werden, so z.B. auch dreidimensionalgekräuselte Fasern. Zur Durchführung der Kräuselung wird das Kabel zunächst auf eine Temperatur im Bereich von 60° bis 100°C, bevorzugt 70° bis 85°C, besonders bevorzugt auf etwa 83°C erwärmt und mit einem Druck der Kabeleinlaufwalzen von 1,0 bis 2,0 bar, besonders bevorzugt bei etwa 1,5 bar, einem Druck in der Kräuselkammer von 0,5 bis 1,0 bar, besonders bevorzugt 0,8 bar, mit Dampf bei zwischen 1,0 und 2,0 kg/min., besonders bevorzugt 1,5 kg/min., behandelt.

Unter Anwendung konventioneller Methoden kann in der Kräuselvorrichtung eine weitere Appretur aufgebracht werden.

Die Fasern werden bei 150° bis 165°C im Ofen relaxiert und/oder fixiert werden. Die Präparation benötigt keinen eigenen Fixierschritt.

Wahlweise kann auf die Fasern nach dem Relaxieren eine antistatische Ausrüstung aufgebracht werden.

Weiterhin können die Fasern, falls erwünscht, pillarm ausgerüstet werden.

Zur Herstellung von Stapelfasern werden die texturierten Fasern aufgenommen, gefolgt von Schneiden und gegebenenfalls Härten und Ablage in gepressten Ballen als Flocke. Die Stapelfasern der vorliegenden Erfindung werden bevorzugt auf einer der Relaxation nachgeschalteten mechanischen Schneidvorrichtung geschnitten. Zur Herstellung von Kabeltypen kann auf das Schneiden verzichtet werden. Diese Kabeltypen werden in ungeschnittener Form im Ballen abgelegt und verpresst.

Weiterer Gegenstand ist die Verwendung der erfindungsgemäßen Faserprodukte als Faserfüllstoffe oder in textilen Flächengebilden.

Die Verwendung der erfindungsgemäßen Faserprodukte als Faserfüllstoffe beinhaltet Füllungen für gefüllte Bezüge, wie z.B. Kopfkissen, Steppbetten, Steppdecken und dergleichen, sowie für Matratzen und Schlafsäcke, Dämmmaterial und Polsterungen, beispielsweise für Möbel und im Automobilbereich, sowie Filter.

Erfindungsgemäße textile Flächengebilde sind beispielsweise Bekleidung, die Ober- und Unterbahnen der oben genannten Bezüge, sowie Matratzenauflagen.

### BEISPIEL

Die Erfindung wird anhand des folgenden Beispiels näher erläutert:
Eine Stapelfaser mit Hohlprofil wird in der für Fasern aus dem flammhemmenden Rohstoff üblichen Weise aus der Schmelze gesponnen, durch Anblasen mit Luft abgekühlt, mit üblicher Stapelfaserpräparation versehen und für die Verarbeitung auf der Bandstrasse in Kannen abgelegt.

Die Spinnware wird als Faserkabel über einen Einlaufrechen gesammelt und von einem ersten Septett, aus sieben rotierenden Walzen bestehend, eingezogen, durch ein Tauchbad geführt, wo es temperiert und nochmals mit Präparation versehen wird. Die Spinnware wird von einem weiteren Septett weitertransportiert. Auf der 6. oder 7. Walze dieses Septetts bzw. zwischen diesem und einem weiteren, um den Faktor der Verstreckung schneller laufenden Septett erfolgt die Verstreckung. Im Anschluss daran wird die Faser in einer Stauchkammer gekräuselt, im Ofen fixiert bzw. getrocknet und ggf. geschnitten. Zwischen Verstreckung und Kräuselung erfolgt die Zugabe einer silikonfreien Weichgriffausrüstung durch Besprühung oder mittels Auftragswalze.

An den hergestellten Fasern werden folgende textiltechnologischen Werte ermittelt:

**Tabelle 1:**

| | | |
|---|---|---|
| Feinheit / dtex: | | 6,0 |
| Reißfestigkeit / cN/tex: | | 40 |
| Reißdehnung / % | | 36 |
| Thermoschrumpf (200°C) / %: | | 4 |
| Kräuselung: | K1 / %: | 18 |
| | Bg/cm: | 4 |

## Patentansprüche

1. Flammhemmend modifizierte Faser auf der Basis von schmelzverspinnbaren Polyester, **dadurch gekennzeichnet, dass** die Faser eine Polyesterhohlfaser ist, die mit einer silikonfrei Weichgriffausrüstung, die mindestens einen Polyether und mindestens ein Fettsäurekondensationsprodukt umfasst, versehen ist und die Fasern Titerwerte im Bereich von 0,9 bis 17 dtex aufweisen.

2. Flammhemmend modifizierte Faser nach Anspruch 1, **dadurch gekennzeichnet, dass** die Weichgriffausrüstung mindestens einen Polyether und mindestens ein Fettsäurekondensationsprodukt umfasst und das Mischungsverhältnis (Gewicht) von Polyether:Fettsäurekondensationsprodukt 10:1 bis 1:1 beträgt.

3. Flammhemmend modifizierte Faser nach Anspruch 1 oder 2, **dadurch gekennzeichnet, dass** es sich bei dem Polyether um eine oder mehrere Verbindungen mit der allgemeinen Formel wobei die Reste
R³, R⁴ gleich oder verschieden sein können und ausgewählt werden aus Wasserstoff, geradkettigen und/oder verzweigten Alkyl- und /oder Alkenylgruppen, sowie aromatischen und/oder heteroaromatischen Gruppen,
R² gleich oder verschieden sein können und ausgewählt werden aus geradkettigen und/oder verzweigten Alkyl- und /oder Alkenylgruppen, sowie aromatischen und/oder heteroaromatischen Gruppen und
n eine Zahl von mindestens 1, vorzugsweise mindestens 2, bedeuten, handelt.

4. Flammhemmend modifizierte Faser nach Anspruch 3, **dadurch gekennzeichnet, dass** es sich bei dem Polyether um Polyethylenglykol und/oder Propylenglykol handelt.

5. Flammhemmend modifizierte Faser nach Anspruch 1 oder 2, **dadurch gekennzeichnet, dass** es sich bei dem Fettsäurekondensationsprodukt um eine oder mehrere Kondensationsverbindungen aus Fettsäuren mit der allgemeinen Formel
R⁵-COOH,
wobei R⁵ geradkettige oder verzweigte, Alkyl- oder Alkenylgruppen mit 6 bis 30 Kohlenstoffatomen, bevorzugt 6 bis 26 Kohlenstoffatomen, bedeutet,
mit aliphatischen oder aromatischen, einfach oder mehrfach funktionellen Alkoholen oder Aminen, handelt.

6. Flammhemmend modifizierte Faser nach einem der Ansprüche 1 bis 5, **dadurch gekennzeichnet, dass** es sich bei der Faser um eine Polyesterstapelfaser handelt.

7. Flammhemmend modifizierte Faser nach einem der Ansprüche 1 bis 6, **dadurch gekennzeichnet, dass** die Polyesterfaser überwiegend aus Bausteinen besteht, die sich von aromatischen Dicarbonsäuren und von aliphatischen Diolen ableiten.

8. Flammhemmend modifizierte Faser nach Anspruch 7, **dadurch gekennzeichnet, dass** es sich bei den aromatischen Dicarbonsäuren um zweiwertige Reste von Benzoldicarbonsäuren handelt, insbesondere um Reste der Terephthalsäure und der Isophthalsäure.

9. Flammhemmend modifizierte Faser nach Anspruche 8, **dadurch gekennzeichnet, dass** die Fasern zu mindestens 85 mol-% aus Polyethylenterephthalat bestehen.

10. Flammhemmend modifizierte Faser nach einem der Ansprüche 7 bis 9, **dadurch gekennzeichnet, dass** es sich bei den aliphatischen Diolen um solche mit 2 bis 4 Kohlenstoffatomen, insbesondere um Ethylenglykol, handelt.

11. Flammhemmend modifizierte Faser nach Anspruch 1 bis 10, **dadurch gekennzeichnet, dass** die Flammhemmung auf der Basis des Polyesters durch Zusätze von Halogenverbindungen, insbesondere Bromverbindungen, oder durch Phosphorverbindungen, die in der Polyesterkette einkondensiert sind, erreicht wird.

12. Flammhemmend modifizierte Faser nach Anspruch 11, **dadurch gekennzeichnet, dass** der flammhemmend modifizierte Polyester in der Kette einkondensierte Baugruppen der Formel (I)enthält worin R Alkylen oder Polymethylen mit 2 bis 6 Kohlenstoffatomen oder Phenyl und R¹ Alkyl mit 1 bis 6 Kohlenstoffatomen, Aryl oder Aralkyl bedeuten,

13. Flammhemmend modifizierte Faser nach Anspruch 12, **dadurch gekennzeichnet, dass** die in die Kette des flammhemmend modifizierten Polyesters einkondensierten Baugruppen in der linearen Kette des Polymermoleküls (längste Kette), aber auch in ggf. vorhandenen Seitenketten und Verzweigungen angeordnet sein können

14. Flammhemmend modifizierte Faser nach einem der vorhergehenden Ansprüche 1 bis 13, **dadurch gekennzeichnet, dass** die Faser texturiert ist.

15. Flammhemmend modifizierte Faser nach Anspruch 14, **dadurch gekennzeichnet, dass** die Faser gekräuselt ist, vorzugsweise stauchgekräuselt.

16. Flammhemmend modifizierte Faser nach Anspruch 15, **dadurch gekennzeichnet, dass** die Einkräuselung K1 mindestens 15% beträgt, vorzugsweise mindestens 18%.

17. Flammhemmend modifizierte Faser nach einem der vorhergehenden Ansprüche 1 bis 16, **dadurch gekennzeichnet, dass** die Fasern Titerwerte im Bereich von 4 bis 13 dtex aufweisen.

18. Flammhemmend modifizierte Faser nach einem der vorhergehenden Ansprüche 1 bis 17, **dadurch gekennzeichnet, dass** die Fasern als Stapelfasern vorliegen und eine Stapellänge von 1 bis 150 mm aufweisen, bevorzugt von 8 bis 100 mm, besonders bevorzugt von 24 bis 80 mm.

19. Faserfüllstoffe, enthaltend die flammhemmend modifizierten Fasern gemäß den Ansprüchen 1 bis 18.

20. Gefüllte Bezüge, gefüllt mit den Faserfüllstoffen gemäß Anspruch 19.

21. Gefüllte Bezüge gemäß Anspruch 20, wobei die gefüllten Bezüge bevorzugt Kopfkissen, Steppbetten und Steppdecken, sowie Matratzen und Schlafsäcke, Dämmmaterial und Polsterungen, beispielsweise für Möbel und im Automobilbereich, sowie Filter beinhalten.

22. Textile Flächengebilde, enthaltend die flammhemmend modifizierten Fasern gemäß den Ansprüchen 1 bis 18.

23. Textile Flächengebilde gemäß Anspruch 22, wobei die textilen Flächen vorzugsweise die Ober- oder Unterbahnen der gefüllten Bezüge gemäß den Ansprüchen 20 oder 21 aufweisen, sowie Bekleidung und Matratzenauflagen.

## Claims

1. A flame-retardantly modified fibers based on melt-spinnable polyester, **characterized In that** the fiber is a polyester hollow fiber, which is fitted with a silicone-free soft grip equipment, which comprises at least a polyether and at least one fatty acid condensation product, and the fibers have titer values in the range of 0,9 to 17 dtex.

2. The flame-retardantly modified fiber according to Claim 1, **characterized in that** the soft grip equipment comprises at least a polyether and at least one fatty acid condensation product and the mixing ratio (weight) of polyether:fatty acid condensation product is 10:1 to 1:1.

3. The flame-retardantly modified fiber according to Claim 1 or 2, **characterized in that** the polyether is one or more compounds with the general formula wherein the radicals
R³, R⁴ can be equal or different and are selected from hydrogen, straight chain and/or branched alkyl groups and/or alkenyl groups, as well as aromatic and/or heteroaromatic groups,
R² can be equal or different and are selected from straight chain and/or branched alkyl groups and/or alkenyl groups, as well as aromatic and/or heteroaromatic groups, and
n stays for a number of at least 1, preferably at least 2.

4. The flame-retardantly modified fiber according to Claim 3, **characterized in that** the polyether is polyethylene glycol and/or propylene glycol.

5. The flame-retardantly modified fiber according to Claim 1 or 2, **characterized in that** the fatty acid condensation product is one or more condensation compounds of fatty acids with the general formula
R⁵-COOH,
wherein R⁵ stays for straight chain or branched alkyl groups or alkenyl groups with 6 to 30 carbon atoms, preferably 6 to 26 carbon atoms,
with aliphatic or aromatic, simple or multifunctional alcohols or amines.

6. The flame-retardantly modified fiber according to any one of claims 1 to 5, **characterized In that** the fiber is a polyester staple fiber.

7. The flame-retardantly modified fiber according to any one of claims 1 to 6, **characterized In that** the polyester fiber predominantly consists of the modules, which can be derived from aromatic dicarboxylic acids and from aliphatic diols.

8. The flame-retardantly modified fiber according to Claim 7, **characterized in that** the aromatic dicarboxylic acids are divalent radicals of benzenedicarboxylic acids, in particular radicals of the terephthalic acid and the isophthalic acid.

9. The flame-retardantly modified fiber according to Claim 8, **characterized in that** the fibers consist to at least 85 mol-% of polyethylene terephthalate.

10. The flame-retardantly modified fiber according to any one of claims 7 to 9, **characterized in that** the aliphatic diols are such diols with 2 to 4 carbon atoms, in particular ethylene glycol.

11. The flame-retardantly modified fiber according to Claim 1 to 10, **characterized in that** the flame-retardancy based on the polyester is achieved through additives of halogen compounds, in particular bromine compounds, or through phosphorus compounds, which are condensed in in the polyester chain.

12. The flame-retardantly modified fiber according to Claim 11, **characterized in that** the flame-retardantly modified polyester contains in the chain condensed-in modules of the Formula (I) in which R stay for alkylene or polymethylene with 2 to 6 carbon atoms or phenyl and R¹ alkyl with 1 to 6 carbon atoms, aryl or aralkyl,

13. The flame-retardantly modified fiber according to Claim 12, **characterized in that** the modules condensed in in the chain of the flame-retardantly modified polyester can be arranged in the linear chain of the polymer molecule (longest chain), but also in optionally available side chains and branchings.

14. The flame-retardantly modified fiber according to any one of the preceding claims 1 to 13, **characterized in that** the fiber is textured

15. The flame-retardantly modified fiber according to Claim 14, **characterized in that** the fiber is crimped, preferably stuff-crimped.

16. The flame-retardantly modified fiber according to Claim 15, **characterized in that** the crimping K1 is at least 15%, preferably at least 18%.

17. The flame-retardantly modified fiber according to any one of the preceding claims 1 to 16, **characterized in that** the fibers have titer values in the range of 4 to 13 dtex.

18. The flame-retardantly modified fiber according to any one of the preceding claims 1 to 17, **characterized in that** the fibers are available as staple fibers and have a staple length of 1 to 150 mm, preferably of 8 to 100 mm, particularly preferably of 24 to 80 mm.

19. Fiber fillers, containing the flame-retardantly modified fibers according to Claims 1 to 18.

20. Filled coverings, filled with the fiber fillers according to Claim 19.

21. The filled coverings according to Claim 20, wherein the filled coverings preferably include pillows, duvets and quilts, as well as mattresses and sleeping bags, insulating material and upholstery, for example for furniture and In the automotive sector, as well as filters.

22. A textile fabric, containing the flame-retardantly modified fibers according to Claims 1 to 18.

23. The textile fabric according to Claim 22, wherein the textile surfaces preferably have the top or bottom webs of the filled coverings according to Claims 20 or 21, as well as clothing and mattress covers.

## Revendications

1. Fibre modifiée ignifuge à base de polyester pouvant être filé à partir d'une masse fondue, **caractérisée en ce que** la fibre est une fibre creuse de polyester munie d'une poignée souple sans silicone comprenant au moins un polyéther et au moins un produit de condensation d'acide gras, les fibres présentant une valeur de titrage de l'ordre de 0,9 à 17 dtex.

2. Fibre modifiée ignifuge selon la revendication 1, **caractérisée en ce que** la poignée souple comprend au moins un polyéther et au moins un produit de condensation d'acide gras et que le rapport de mélange (poids) de polyéther:produit de condensation d'acide gras est de 10:1 à 1:1.

3. Fibre modifiée ignifuge selon les revendications 1 ou 2, **caractérisée en ce que** le polyéther comprend un ou plusieurs composés avec la formule générale Les résidus
R³, R⁴ pouvant être similaires ou différents et étant sélectionnés parmi de l'hydrogène, des groupes alkyles ou alcényles à chaîne droite ou ramifiés, ainsi que des groupes aromatiques ou hétéroaromatiques,
R² pouvant être similaires ou différents et étant sélectionnés parmi de l'hydrogène, des groupes alkyles ou alcényles à chaîne droite ou ramifiés,
ainsi que des groupes aromatiques ou hétéroaromatiques et sont au moins au nombre d'au moins 1, préférablement 2.

4. Fibre modifiée ignifuge selon la revendication 3, **caractérisée en ce que** le polyéther est du polyéthylène glycol ou du propylène glycol.

5. Fibre modifiée ignifuge selon les revendications 1 ou 2, **caractérisée en ce que** le produit de condensation comprend un ou plusieurs composés de condensation obtenus à partir d'acides gras avec la formule générale
R⁵-COOH,
R⁵ signifiant des groupes alkyles ou alcényles à chaîne droite ou ramifiés avec 6 à 30 atomes de carbone, préférablement 6 à 26,
avec des alcools ou amines à fonction simple ou complexe aliphatiques ou aromatiques.

6. Fibre modifiée ignifuge selon l'une des revendications 1 à 5, **caractérisée en ce que** la fibre est une fibre discontinue de polyesters.

7. Fibre modifiée ignifuge selon l'une des revendications 1 à 6, **caractérisée en ce que** la fibre de polyester est surtout composée d'éléments constitutifs dérivés d'acides dicarboxyliques aromatiques et de diols aliphatiques.

8. Fibre modifiée ignifuge selon la revendication 7, **caractérisée en ce que** les acides dicarboxyliques aromatiques sont des résidus bivalents d'acides benzènecarboxyliques, plus particulièrement des résidus de l'acide téréphtalique et de l'acide isophtalique.

9. Fibre modifiée ignifuge selon la revendication 8, **caractérisée en ce que** les fibres sont composés à au moins 85 % mol de polytéréphtalate d'éthylène.

10. Fibre modifiée ignifuge selon l'une des revendications 7 à 9, **caractérisée en ce que** les diols aliphatiques sont des diols aliphatiques avec 2 à 4 atomes de carbone, plus particulièrement de l'éthylène glycol.

11. Fibre modifiée ignifuge selon les revendications 1 à 10, **caractérisée en ce que** l'ignifugation à la base du polyester est obtenue par l'ajout de composés halogènes, plus particulièrement de composés de brome, ou de composés phosphoreux condensés dans la chaîne de polyester

12. Fibre modifiée ignifuge selon la revendication 11, **caractérisée en ce que** le polyester modifié ignifuge contient des composants de la formule (I) Où R signifie des alkyles R ou du polyméthylène avec 2 ou 6 atomes de carbone ou du phényl et R¹ de l'alkyl avec 1 ou 6 atomes de carbone, de l'aryle ou aralkyle,

13. Fibre modifiée ignifuge selon la revendication 12, **caractérisée en ce que** les composants condensés dans la chaîne du polyester modifié ignifuge peuvent être ordonnés dans la chaîne droite de la molécule de polymère (la chaîne la plus longue), mais également dans les chaînes latérales et ramifications, s'il y a lieu.

14. Fibre modifiée ignifuge selon l'une des revendications 1 à 13, **caractérisée en ce que** la fibre est texturée.

15. Fibre modifiée ignifuge selon la revendication 14, **caractérisée en ce que** la fibre est frisée, préférablement frisée par compression.

16. Fibre modifiée ignifuge selon la revendication 15, **caractérisée en ce que** le frisage K1 est d'au moins 15 %, préférablement 18 %.

17. Fibre modifiée ignifuge selon l'une des revendications 1 à 16, **caractérisée en ce que** les fibres ont une valeur de titrage de l'ordre de 4 à 13 dtex.

18. Fibre modifiée ignifuge selon l'une des revendications 1 à 17, **caractérisée en ce que** les fibres sont constituées telles des fibres discontinues et présentent une longueur de fibre de 1 à 150 mm, préférablement de 8 à 100 mm, et idéalement de 24 à 80 mm.

19. Matériel de remplissage de fibre contenue la fibre modifiée ignifuge selon les revendications 1 à 18.

20. Enveloppes remplies avec le matériel de remplissage selon la revendication 19.

21. Enveloppes de remplissage selon la revendication 20, les enveloppes remplies comprennent des oreillers, couettes et couvertures, matelas et sacs de couchages, matériau d'isolation et rembourrages, par exemple pour les meubles et dans l'industrie de l'automobile, ainsi que des filtres.

22. Structures textile superficielle, comprenant les fibres modifiées ignifuges selon les revendications 1 à 18.

23. Structure textile superficielle selon la revendication 22, les surfaces textiles présentant préférablement les films supérieurs et inférieurs des enveloppes remplies selon les revendications 20 ou 21, ainsi que les vêtements et les surmatelas.
